# EUROPÄISCHE PATENTSCHRIFT

(11) **EP 1 574 593 B1**
(45) Veröffentlichungstag und Bekanntmachung des Hinweises auf die Patenterteilung: **29.10.2008**
(21) Anmeldenummer: 04021093.2
(22) Anmeldetag: 04.09.2004
(51) Int. Cl.: C22F 1/18, B21C 23/20

(54) **Kaltverformen von Molybdän durch Rückwärts-Fliesspressen**
cold working of molyddenum by indirect extrusion
Déformation à froid de molybdène par extrusion indirecte

(30) Priorität: 02.10.2003 DE 10346464
(43) Veröffentlichungstag der Anmeldung: 14.09.2005
(73) Patentinhaber: W.C. Heraeus GmbH, 63450 Hanau (DE)
(72) Erfinder: Spaniol, Bernd, 63546 Hammersbach (DE); Günther, Wolfgang, 63674 Altenstadt (DE); Trageser, Josef, 63579 Freigericht (DE); Schielke, Jörg, 63538 Grosskotzenburg (DE)
(74) Vertreter: Kühn, Hans-Christian

(56) Entgegenhaltungen:
- US-A- 3 553 996
- US-A- 4 462 234
- US-A- 4 600 446
- US-A- 5 051 139
- US-A- 5 158 709

## Beschreibung

Die vorliegende Erfindung betrifft die Kaltverformung von Molybdän durch Rückwärts-Fließpressen.

Molybdän kommt in der Lichttechnik wegen seiner thermischen, elektrischen und chemischen Eigenschaften zum Einsatz. Es ist ein bei Raumtemperatur spröder Werkstoff, und Vorprodukte und Halbzeuge werden üblicherweise heiß umgeformt. Molybdän-Formteile wie etwa Rohre oder Kappen für die Lichttechnik können durch Tiefziehen¹ aus Blechen und Bändern bei Raumtemperatur hergestellt werden.
¹ Mit Tiefziehen bezeichnet man das Zugdruckumformen von Blechen zu einem Hohlkörper oder die Formung eines Hohlkörpers mit kleinerem Umfang aus einem Hohlkörper größeren Umfangs. Dabei wird die Blechdicke nicht absichtlich verändert. Das zugeschnittene Blech wird in die Aufnahme gelegt. Ein Niederhalter drückt das Blech auf die Ziehmatrize und verhindert während des Tiefziehens damit eine Faltenbildung. Der niedergehende Ziehstempel drückt das Blech in die Ziehmatrize und formt es damit zu dem gewünschten Werkstück. Bei hohen Ziehverhältnissen kann das Tiefziehen in mehreren Schritten durchgeführt werden. Unter Ziehverhältnis versteht man das Verhältnis von Durchmesser des zugeschnittenen Bleches zum Durchmesser des Werkstücks. Zwischen den Tiefziehschritten kann eine Zwischenglühung erfolgen.

Die Umformung von Vorprodukten und Halbzeugen geschieht gewöhnlich in der Hitze, also zweckmäßig unmittelbar nach dem Sintern (US 5,158,709) - oder bei elektronenstrahler-schmolzenem Molybdän nach dem Heißschmieden - oder durch thermomechanisches Umformen (US 5,051,139). Es gibt auch kalte Umformungsverfahren, bevorzugt bei dünnen Abmessungen, wobei das Molybdän allerdings nicht vollständig rekristallisiert wird, damit es nicht zu Rissen oder Brüchen bei der Bearbeitung unter Zugspannung kommt. Die gängige Lehrmeinung lautet, daß das Material nicht vollständig rekristallisiert werden darf, da im rekristallisierten weichgeglühten Zustand die zur Umformung notwendigen Zugspannungen dann zur Zerstörung (Einschnürung, Risse) des Materials führen würden.

Ferner sind Verfahren bekannt, bei denen sich Verformung, Rekristallisation und Tempern abwechseln (z.B. US 4,600,446).

Ein Verfahren zur Kaltverformung spröder, rekristallisierter bzw. entspannter Materialien - darunter Mo - durch Extrusion ist in US 3553996 beansprucht worden. Diese Methode ist auch als Vorwärts-Fließpressen² bekannt. Das Hauptaugenmerk liegt bei dem in US 3553996 beschriebenen Verfahren auf der Vermeidung einer schroffen Abrißkante an der Fließpreßmatrize. Dadurch soll ein sprunghafter Spannungsübergang nach der Umformung verhindert werden. Allerdings ist das vorgestellte Verfahren nur für TZM Legierungen praktisch belegt, und es lassen sich damit allenfalls teilweise rißfreie Formkörper erzeugen (vgl. Beispiele).
² Fließpressen ist ein Kaltumformverfahren zur Herstellung von Hohl- oder Verkörpern. Das kompakte Vormaterial wird entweder ähnlich wie beim Strangpressen mit einem Stempel durch eine Matrize gepreßt (vorwärts) oder der Stempel wird in das Vormaterial gepreßt und das Material fließt rückwärts am Stempel entlang. Die Unterschiede zum Strangpressen liegen in der Verarbeitungstemperatur und darin, daß durch Fließpressen keine Halbzeugstränge, sondern Einzelteile hergestellt werden, wobei auch komplexe Formen herzustellen sind. Vorteile des Verfahrens liegen in geringen Werkzeugkosten, hohen Werkzeugstandzeiten und einer hohen Arbeitsgeschwindigkeit mit Taktzahlen von etwa 30-150 Stück/min. Die Oberflächenqualität ist gut und eignet sich für weitere Oberflächenbehandlungen. Das Hauptanwendungsgebiet sind Aluminiumlegierungen.

Im vorliegenden wird nun ein Verfahren zur Kaltverformung von Molybdän durch Rückwärts-Fließpressen beschrieben. Es wurde gefunden, daß sich Molybdän überraschenderweise trotz seiner Sprödigkeit durch Rückwärts-Fließpressen verformen läßt, ohne daß Risse oder Brüche entstehen. Beim Fließpressen wird die Energie durch Druckspannung aufgebracht. Das Molybdän wird vorher durch eine Wärmebehandlung vollständig rekristallisiert, um mit ausreichend geringer Spannung die Fließgrenze des Materials zu überschreiten. Bei der Rekristallisation sollen sämtliche Gitterspannungen beseitigt werden, die vorher durch Verformen entstanden waren. Das Material erreicht dann bei relativ geringen Kräften seine Fließgrenze. Die Rekristallisation erfolgt vorteilhaft bei Temperaturen oberhalb 1300°C, besonders über 1400°C (der Schmelzpunkt von Mo liegt bei 2623-5°C).

Die Erfindung betrifft somit ein Verfahren zur Kaltverformung von Molybdän durch Rückwärts-Fließpressen, wobei vorher eine vollständige Rekristallisation durchgeführt wird. Das Verfahren wird vorteilhaft folgendermaßen durchgeführt:
Ein Molybdän-Draht im Durchmesserbereich des späteren Fertigproduktes wird unter Vakuum oder Schutzgas bei Temperaturen oberhalb 1400°C vollständig rekristallisiert und unter Vakuum oder Schutzgas abgekühlt. Abschnitte aus dem so rekristallisierten Material werden bei Raumtemperatur zu rotationssymmetrischen Fertigteilen fließgepresst.
Die wesentlichen Vorteile des Verfahrens sind: Zum einen kann das Material wesentlich besser genutzt werden als beim Tiefziehen. Weiter können Teile mit dickeren oder geformten Böden durch Rückwärts-Fließpressen hergestellt werden. Das Verfahren eignet sich auch für andere spröde Metalle oder deren Legierungen, z.B. für Chrom oder Wolfram.
Industriell kann das Verfahren z.B. zur Herstellung von Mo-Kappen für die Lichttechnik angewandt werden. So hergestellte Teile können als Stromdurchführung durch Glas oder Keramik-Kolben und als Emitter-Elektroden bei CCFL Lampen (Cold Cathode Fluorescent Lighting) bzw. Kaltkathodenlampen (KKL)³ eingesetzt werden.
   ³ Kaltkathodenlampen bzw. CCFL-Lampen sind Leuchtstofflampen und nutzen das Prinzip der Niederdruckentladung. Dadurch werden verdünnte Gasmischungen angeregt (z.B. Ar/Hg). Die Elektroden werden nicht erwärmt, sondern es wird zunächst eine hohe Spannung an die Röhre angelegt, um die Gasmischung zu ionisieren und elektrisch leitfähig zu machen. Die elektrische Energie regt die Gasatome an, und sie geben die überschüssige Energie in Form von UV- und sichtbarem Licht wieder ab. Eine auf Phosphor basierende Beschichtung an der Innenseite der Röhre wandelt UV-Strahlung in sichtbares Licht um. Die Elektroden werden aus Refraktärmetallen, meist Molybdän hergestellt. Molybdän eignet sich besonders wegen seiner Eigenschaft, leicht Elektronen zu emittieren. Bei Wechselstrombetrieb fungieren die Elektroden wechselweise als Kathoden und Anoden.
Das folgende Ausführungsbeispiel erläutert die Erfindung näher, ohne sie zu beschränken.

### Beschreibung der Zeichnungen

Fig. 1 zeigt den Längsschliff eines nach dem erfindungsgemäßen Verfahren hergestellten Molybdän-Käppchens im Maßstab 50:1.

### Beispiel:

Aus einem bei > 1400°C unter Vakuum rekristallisierten und unter Vakuum abgekühlten 1 mm Mo-Drahtabschnitt wird unter einem Druck von ca. 1500 MPa bei Raumtemperatur auf einer Presse ein geformtes Käppchen rückwärts fließgepreßt.

Solche Kappen können als Emitter-Elektroden in CCFL Lampen eingesetzt werden.

Nach dem beschriebenen Verfahren wird der eingesetzte Werkstoff zu 100% abfallfrei umgeformt.

Der mikroskopische Längsschliff durch eine nach diesem Verfahren hergestellte Kappe in Fig. 1 zeigt, daß auf diesem Weg rißfreie rotationssymmetrische Formteile hergestellt werden können.

## Patentansprüche

1. Verfahren zur Kaltverformung von Molybdän durch Rückwärts-Fliesspressen, **dadurch gekennzeichnet, dass** vor der Kaltverformung eine vollständige Rekristallisation durchgeführt wird.

2. Verfahren nach Anspruch 1, **dadurch gekennzeichnet, dass** die Rekristallisation unter Schutzgas und/oder Vakuum durchgeführt wird.

3. Verfahren nach einem der vorstehenden Ansprüche, **dadurch gekennzeichnet, dass** die Rekristallisation bei Temperaturen oberhalb 1300 DEG C durchgeführt wird.

4. Verfahren nach mindestens einem der vorstehenden Ansprüche, **dadurch gekennzeichnet, dass**
A) ein Molybdän-Werkstück unter Vakuum und/oder Schutzgas bei Temperaturen oberhalb 1400 DEG C vollständig rekristallisiert wird,
B) das Werkstück unter Vakuum und/oder Schutzgas abgekühlt wird,
C) Abschnitte aus dem so rekristallisierten Werkstück bei Raumtemperatur zu Fertigteilen fliessgepresst werden.

5. Verfahren nach Anspruch 4, bei dem die Fertigteile rotationssymmetrisch gepresst werden.

6. Verfahren nach Anspruch 4 oder 5, wobei die Fertigteile Stromdurchführungen durch Glas- oder Keramik-Kolben oder Emitter-Elektroden in CCFL- bzw. Kaltkathodenlampen sind.

## Claims

1. Method for cold-forming of molybdenum by indirect impact extrusion, **characterized in that** complete recrystallisation is carried out prior to the cold-forming.

2. Method according to Claim 1, **characterized in that** the recrystallisation is carried out under inert gas and/or in vacuo.

3. Method according to either of the above claims, **characterized in that** the recrystallisation is carried out at temperatures above 1300°C.

4. Method according to at least one of the above claims, **characterized in that**
A) a molybdenum workpiece is completely recrystallised in vacuo and/or under an inert gas above 1400°C,
B) the workpiece is cooled in vacuo and/or under inert gas,
C) sections of the workpiece thus recrystallised are extruded at room temperature to give finished articles.

5. Method according to Claim 4, in which the finished articles are rotationally symmetrically pressed.

6. Method according to Claim 4 or 5, the finished articles being current feedthroughs through glass or ceramic bulbs or emitter electrodes in CCFL or cold cathode lamps.

## Revendications

1. Procédé de déformation à froid du molybdène par extrusion indirecte, **caractérisé en ce qu'**une recristallisation complète est effectuée avant la déformation à froid.

2. Procédé selon la revendication 1, **caractérisé en ce que** la recristallisation est effectuée sous gaz protecteur et/ou vide.

3. Procédé selon l'une des revendications précédentes, **caractérisé en ce que** la recristallisation est effectuée à des températures supérieures à 1300°C.

4. Procédé selon au moins l'une des revendications précédentes, **caractérisé en ce que**
A) une pièce en molybdène est complètement recristallisée sous vide et/ou sous gaz protecteur à des températures supérieures à 1400°C,
B) la pièce est refroidie sous vide et/ou gaz protecteur,
C) des tronçons de la pièce ainsi recristallisée sont extrudés en éléments préfabriqués à température ambiante.

5. Procédé selon la revendication 4, dans lequel les éléments préfabriqués sont pressés de façon symétrique en rotation.

6. Procédé selon la revendication 4 ou 5, dans lequel les éléments préfabriqués sont des traversées de courant à travers des flacons de verre ou de céramique ou des électrodes d'émetteurs dans des lampes CCFL ou des lampes à cathode froide.
